# EUROPÄISCHE PATENTSCHRIFT

(11) **EP 3 323 624 B1**
(45) Veröffentlichungstag und Bekanntmachung des Hinweises auf die Patenterteilung: **02.01.2019**
(21) Anmeldenummer: 16199112.0
(22) Anmeldetag: 16.11.2016
(51) Int. Cl.: B41M 5/025, B41M 5/035, B41M 5/50, B41M 5/52, D06P 5/28

(54) **HAFTENDES MIKROPORÖSES TRANSFERMATERIAL**
ADHESIVE MICROPOROUS TRANSFER MATERIAL
MATÉRIAU DE TRANSFERT ADHÉSIF MICROPOREUX

(43) Veröffentlichungstag der Anmeldung: 23.05.2018
(73) Patentinhaber: Schoeller Technocell GmbH & Co. KG, 49086 Osnabrück (DE)
(72) Erfinder: Martorana, Emanuele, 49074 Osnabrück (DE); Scholz, Sebastian, 49080 Osnabrück (DE); Gumbiowski, Rainer, 49134 Wallenhorst (DE); Hornig, Knut, 49549 Ladbergen (DE)
(74) Vertreter: Cohausz & Florack

(56) Entgegenhaltungen:
- EP-A1- 0 906 832
- DE-A1-102014 116 550

## Beschreibung

### TECHNISCHES FELD DER ERFINDUNG

Die Erfindung betrifft ein blattförmiges bei der Übertragung am Empfangsmaterial leicht haftendes Transfermaterial für das Farbstoff-Sublimationsübertragungsverfahren eines Inkjet-Druckbilds mit einem Träger und einer Farbaufnahmeschicht auf der Vorderseite. Sie betrifft folglich ein Transferpapier, das zum Bedrucken mit sublimierbaren Farbstoffen mit dem Inkjet-Druckverfahren vorgesehen ist und vom dem nach dem Bedrucken die Farbstoffe unter Wärmeeinfluss auf ein Empfangsmaterial durch Sublimation übertragen werden. Die Erfindung bezieht sich auch auf das Verfahren zur Übertragung eines Inkjet-Druckbilds von dem erfindungsgemäßen Transferpapier auf ein beispielsweise textiles Empfangsmaterial.

### TECHNISCHER HINTERGRUND DER ERFINDUNG

Für das Bedrucken von Materialien wie Textilien oder starren Körpern, die aus mechanischen Gründen nur schlecht durch Direktdruckverfahren bedruckbar sind, bieten sich Transferdruckverfahren an, bei denen zunächst ein flexibles blattförmiges Transfermaterial bedruckt und das Druckbild von diesem auf den zu bedruckenden Gegenstand übertragen wird. Eine spezielle Ausführungsform für ein solches Transferdruckverfahren ist das Farbstoff-Sublimationsverfahren, das zum Beispiel in B. Thompson: Printing Materials - Science and Technology (1998) auf Seite 468 beschrieben ist. Bei diesem Verfahren wird das zu druckende Bild auf das Transfermaterial unter Verwendung von Druckfarben aufgebracht, die nach dem Trocknen des Drucks unter Wärmeeinwirkung verdampft werden und sich bildmäßig auf der Gasphase an dem endgültig zu bedruckenden Material wieder abscheiden. Die Sublimationsfarben können vorteilhaft auf das Transfermaterial durch Digitaldruck, insbesondere das Inkjet-Druckverfahren, aufgebracht werden, was individuelle und personalisierte Drucke zum Beispiel auf Textilien ermöglicht. Drucktinten für das Inkjet-Druckverfahren mit Farbstoffen, die durch Sublimation auf den endgültigen Druckträger übertragen werden können, sind beispielsweise in der DE 102 46 209 A1 beschrieben.

Das Transfermaterial, auf dem der erste Druckschritt mittels Inkjet-Drucktechnik stattfindet, ist vorzugsweise ein Papier-Transfermaterial. In der EP 1101 682 A1 ist ein beschichtetes Papier beschrieben, das eine geringe Luftdurchlässigkeit auf der zu bedruckenden Seite aufweist. Dadurch soll vermieden werden, dass bei dem Sublimations-Übertragungsschritt ein Teil der sublimierbaren Farbstoffe in das poröse Papierinnere eindringt und damit für die Übertragung auf dem endgültig zu bedruckenden Material verloren geht. Solche Papiere mit einer geringen Porosität auf der zu bedruckenden Seite nehmen aber die Inkjet-Tintenflüssigkeit aber nur sehr langsam auf und führen insbesondere bei hohen Druckgeschwindigkeiten zu einer langsamen Trocknung und einem Verlaufen der Tinte auf der Oberfläche und damit zu einer unbefriedigenden Druckschärfe.

Es wurde deshalb in der US 2008/229962 A1 eine Beschichtung für ein Transferpapier vorgeschlagen, die Silica und eine vergleichsweise geringe Menge an Binder enthält und somit eine beträchtliche Luftdurchlässigkeit aufweist. Damit wird eine Aufnahme der Tintenflüssigkeit erzielt, nicht aber ein Verlust an sublimierbarem Farbstoff in das Papierinnere bei der Übertragung auf das endgültig zu bebildernde Material verhindert.

Als sogenannte "tacky" (haftende) Transferpapiere bezeichnet man Produkte, die unter Transferbedingungen im Sublimationsprozess auf den Textilien haften. Diese Produkte werden insbesondere bei dehnfähigen (gewirkten) Textilien eingesetzt, um eine Schattenbildung (ghosting) zu verhindern und die Ausschussrate bei der Textilbedruckung zu reduzieren. Eine typische Anwendung ist das Bedrucken von Sporttextilien. Bei dieser Art von Haftung geht es folglich darum, ein Verschieben des Druckträgers gegenüber dem auf dem Druckträger angeordneten Empfangsmaterial oder umgekehrt zu verhindern.

Solche haftende Transferpapiere mit quellbaren, nicht porösen Schichten sind in der EP 1 102 682 A1 und in der EP 1 878 829 A1 beschrieben. Nachteilig daran ist die sehr langsame Trocknung.

Ein sogenanntes Thermotransferpapier ist auch in der DE 10 2014 116550 A1 beschrieben. Insbesondere wird darin vorgeschlagen, thermoplastische Teilchen mit einem Schmelzpunkt von 35°C bis 150 °C mit einer mittleren Teilchengröße von 0,3 bis 5 µm in der Thermotransferschichteinzusetzen. Durch die thermoplastischen Teilchen soll die Haftung des Thermosublimationspapiers beim Bedrucken auf flächigen Textilien optimiert werden. Die Thermotransferschicht dieses Dokuments weist einen Bindemittelgehalt von 55 bis 80% otro auf und kann auch Pigmente enthalten. Bei diesem Bindemittelanteil in der Thermotransferschicht liegt auch in Gegenwart von Pigmenten eine geschlossene filmartige und daher keine poröse Schicht vor. Nachteilig an der hier beschriebenen Verfahrensweise ist deshalb, dass die Trocknungsgeschwindigkeit wesentlich geringer als die bei Verwendung von mikroporösen Schichten ist und zudem eine große Menge thermoplastische Teilchen eingesetzt werden muss, um eine merkliche Haftwirkung überhaupt zu erhalten. Dadurch kann die Druckqualität (Linienschärfe) und die Transferqualität (optische Dichten auf Textil) stark beeinträchtigt werden. Es ist mit diesem Ansatz außerdem nicht möglich, die Textilhaftung unabhängig von der Druck- und Transferqualität zu steuern.

### ZUSAMMENFASSUNG DER ERFINDUNG

Der Erfindung liegt die Aufgabe zugrunde, ein Transferpapier für den Inkjet-Druck von sublimierbaren Farbstoffen mit einer schnell trocknenden (mikroporösen) Transferschicht und ausgezeichneter Haftwirkung auf textilen Materialien bereitzustellen.

Gelöst wird diese Aufgabe durch ein Transfermaterial für das Farbstoff-Sublimationsübertragungsverfahren eines Inkjet-Druckbilds mit einem Träger und einer Pigment und Bindemittel enthaltenden Farbaufnahmeschicht auf der Vorderseite des Transfermaterials, wobei die Farbaufnahmeschicht porös ist und auf der Farbaufnahmeschicht thermoplastische Teilchen angeordnet sind, wobei die poröse Farbaufnahmeschicht mit den darauf angeordneten thermoplastischen Teilchen zusammen eine Luftdurchlässigkeit nach Bendtsen von grösser 100 ml/min aufweist und wobei die thermoplastischen Teilchen einen Durchmesser von 0,3 µm bis 5 µm und einen Schmelzpunkt von 60 °C bis 170 °C aufweisen.

Gemäß einer bevorzugten Ausführungsform kann das Transfermaterial eine Barriereschicht enthalten, die entweder auf der Rückseite des Transfermaterials oder zwischen Träger und poröser Farbaufnahmeschicht angeordnet ist.

Die Erfindung betrifft ferner ein Verfahren zur Übertragung eines Bilds auf eine Oberfläche, in dem man ein erfindungsgemäßes Transfermaterial mit einem Bild durch das Inkjet-Druckverfahren bedruckt und das Bild durch Sublimation auf die Oberfläche überträgt.

Vorteile der Erfindung sind eine geringere notwendige Menge an thermoplastischen Teilchen, eine bessere Steuerung der Klebrigkeit bzw. Haftfähigkeit, geringe Beeinflussung der Druck- und Bildtransferqualität, sehr schnelle Trocknung sowie eine unabhängige Steuerung der Druckqualität und der Textilhaftung. Zusätzlich ist es mit diesem Ansatz möglich, bei guter Druckqualität deutlich höhere Haftkräfte zu erreichen, wenn dies erforderlich sein sollte. So ist es beispielsweise möglich, nicht nur eine Haftung auf gewirkten (dehnfähigen) Textilien, sondern auch auf gewebten Textilien zu erzielen.

### DETAILLIERTE BESCHREIBUNG DER ERFINDUNG

Die erfindungsgemäßen Transferpapiere umfassen einen Papierträger mit mindestens druckseitig aufgebrachten Haftpolymerpartikeln und einer darunter liegenden porösen Farbaufnahmeschicht. Gegebenenfalls ist eine Barriereschicht zwischen der Farbaufnahmeschicht und dem Papierträger oder vorzugsweise auf der der Farbaufnahmeschicht gegenüberliegenden Oberfläche des Papierträgers angeordnet.

Das Trägerpapier ist vorzugsweise ein unbeschichtetes oder oberflächengeleimtes Papier. Das Trägerpapier kann neben Zellstofffasern, Leimungsmittel wie Alkylkentendimere, Fettsäuren und/oder Fettsäuresalze, epoxydierte Fettsäureamide, Alkenyl- oder Alkylbernsteinsäureanhydrid, Stärke, Baumharze, Nassfestmittel wie Polyamin-Polyamid-Epichlorhydrin, Trockenfestmittel wie anionische, kationische oder amphotere Polyamide, optische Aufheller, Pigmente, Farbstoffe, Entschäumer und weitere in der Papierindustrie bekannte chemische Additive enthalten kann. Das Rohpapier kann oberflächengeleimt sein. Hierzu geeignete Leimmittel sind beispielsweise Polyvinylalkohol oder oxydierte Stärke. Das Rohpapier kann auf einer Fourdrinier- oder einer Yankee-Papiermaschine (Zylinder-Papiermaschine) hergestellt werden. Das Flächengewicht des Rohpapiers kann 30 bis 200 g/m², insbesondere 40 bis 120 g/m², betragen. Das Rohpapier kann in unverdichteter oder verdichteter Form (geglättet) eingesetzt werden. Besonders gut geeignet sind Rohpapiere mit einer Dichte von 0,6 bis 1,05 g/cm³, insbesondere 0,70 bis 0,9 g/cm³. Die Glättung kann in üblicher Weise mit einer Kalandrierung erfolgen.

Für die Papierherstellung können alle für diesen Zweck üblichen Zellstoffe verwendet werden. Der Zellstoff für die Papierherstellung ist vorzugsweise ein Eukalyptus-Zellstoff mit einem Faserstoffanteil kleiner 200 µm nach Mahlung von 10 bis 35 Gew.-% und einer mittleren Faserlänge von 0,5 bis 0,75 mm. Es hat sich gezeigt, dass die Verwendung eines Zellstoffs mit einem limitierten Anteil von Fasern kleiner 200 µm den beim Einsatz von Füllstoff auftretenden Steifigkeitsverlust verringert.

Es können auch Laubholzzellstoffe (NBHK - Northern Bleached Hardwood Kraft Pulp) und Nadelholzzellstoffe verwendet werden. Neben Zellstofffasern können auch Anteile anderer natürlicher oder synthetischer Fasern für die Herstellung des Trägerpapiers eingesetzt werden. Vorzugsweise liegt der Anteil der anderen Fasern an der Gesamtfasermasse unter 40 Gew.-%, besonders bevorzugt sind Anteile sonstiger Fasern unter 20 Gew.-%.

Als Füllstoffe für die Blattherstellung können beispielsweise Kaoline, Calciumcarbonat in seiner natürlichen Form wie Kalkstein, Marmor oder Dolomitstein, gefälltes Calciumcarbonat, Calciumsulfat, Bariumsulfat, Titandioxid, Talkum, Silica, Aluminiumoxid und deren Gemische im Rohpapier eingesetzt werden. Besonders geeignet ist Calciumcarbonat mit einer Korngrößenverteilung, bei der mindestens 60 % der Teilchen kleiner sind als 2 µm und höchstens 40 % kleiner sind als 1 µm. In einer besonderen Ausgestaltung der Erfindung wird Calcit mit einer numerischen Korngrößenverteilung eingesetzt, bei der etwa 25 % der Teilchen eine Teilchengrößen von weniger als 1 µm und etwa 85 % der Teilchen eine Teilchengröße von weniger als 2 µm aufweisen. Gemäß einer weiteren Ausführungsform der Erfindung kann ein Calciumcarbonat mit einer numerischen Korngrößenverteilung eingesetzt werden, bei der mindestens 70 %, vorzugsweise mindestens 80 %, der Teilchen kleiner sind als 2 µm und höchstens 70 % der Teilchen kleiner sind als 1 µm.

Zwischen Trägerpapier und der Farbaufnahmeschicht und/oder Barriereschicht können eine oder mehrere weitere Schichten angeordnet sein. Vorzugsweise handelt es sich dabei um ein hydrophiles Bindemittel enthaltende Schichten.

Die Farbempfangsschicht, die auf der zu bedruckenden Seite des Trägerpapiers angeordnet ist, ist eine poröse oder mikroporöse Schicht. Eine poröse Farbempfangsschicht im Sinne der Erfindung enthält vor dem Bedrucken zusammenhängende luftgefüllt Hohlräume (Poren). Diese Poren können Tintenflüssigkeit durch Kapillarkräfte sehr schnell aufsaugen und führen damit zur schnellen Trocknung des Druckbilds. Im Gegensatz zu filmartigen Farbempfangsschichten enthalten solche porösen Farbempfangsschichten einen hohen Anteil an Pigmentpartikeln und vergleichsweise nur geringe Anteile an (filmbildenden) Bindemittel.

Poröse Farbempfangsschichten weisen eine hohe Luftdurchlässigkeit auf, die nach der Bendtsen-Methode ermittelt werden kann. Deren Porenvolumen kann beispielsweise durch Flüssigkeitsabsorptionsmessungen oder durch Quecksilber-Porositometrie nachgewiesen und ermittelt werden.

Die poröse Empfangsschicht enthält somit anorganisches Pigment und Bindemittel. Besonders bevorzug sind Pigmente mit einer anionischen, neutralen oder nur schwach kationischen Oberfläche wie Silica, Calciumcarbonat, Kaolin, Talkum, Bentonit, Aluminiumoxide oder Aluminiumoxidhydrate. Es können aber auch feinteilige polymere Verbindungen enthalten sein, wobei hochschmelzende thermoplastische oder duroplastische Polymere bevorzugt werden. In einer weiteren Ausführungsform der Erfindung kann die Farbaufnahmeschicht auch eine Mischung von zwei oder mehreren Pigmenten enthalten. Die Pigmente haben vorzugsweise eine mittlere Teilchengröße von 100 nm bis 30 µm, besonders bevorzugt von 200 nm bis 10 µm.

Die Farbempfangsschicht enthält vorzugsweise zusätzlich ein polymeres Bindemittel, bevorzugt ein hydrophiles polymeres Bindemittel. Das Bindemittel kann ein wasserlösliches oder in Wasser dispergiertes Bindemittel sein. Bevorzugte Bindemittel sind Styrol-Copolymere, Polyvinylalkohol, Stärke, modifizierte Stärke, Polyvinylacetat, Acrylate oder Polyurethandisperisonen. Das Massenverhältnis von Pigment zu Bindemittel beträgt 100:1 bis 100:50, vorzugsweise 100:40 bis 100:2.

Das Auftragsgewicht der Farbempfangsschicht beträgt vorzugsweise 1 g/m² bis 50 g/m², besonders bevorzugt 3 g/m² bis 30 g/m². Die Luftdurchlässigkeit der Farbempfangsschicht, gemessen nach Bendtsen, ist vorzugsweise größer als 100 ml/min, besonders bevorzugt 200 ml/min bis 500 ml/min.

Die Haftpolymerteilchen oder thermoplastischen Teilchen sind auf der Oberfläche der Farbempfangsschicht angeordnet. Sie sind nicht Bestandteil der Farbempfangsschicht und daher auch nicht in der Empfangsschicht verteilt. Gegenüber dem einschlägigen Stand der Technik kann so die Menge der thermoplastischen Teilchen deutlich verringert und dennoch eine ausgezeichnete Haftwirkung erzielt werden. Die thermoplastischen Haftpolymerteilchen können einen Durchmesser von 0,3 bis 5 µm, vorzugsweise 0,5 bis 2 µm, besonders bevorzugt 0,8 bis 1,5 µm aufweisen. Der Schmelzpunkt der H aftpolymerteilchen kann 60 °C bis 170 °C, vorzugsweise 80°C bis 150 °C, betragen. Die Haftpolymerteilchen sind vorzugsweise Polyolefine und Polyolefin-Copolymere. In Betracht kommen thermoplastische Teilchen aus Ethylen und Propylen, Poly(meth)acrylaten, Acrylnitril-Butadien-Styrol-Polymeren, Polycarbonaten, Polyethylenterephthalaten, Polystyrol, Polyvinylchlorid, Polyamiden sowie Gemische derselben.

Die thermoplastischen Teilchen können aus einer wässrigen Dispersion auf die Farbempfangsschicht aufgebracht werden. Das Flächengewicht der thermoplastischen Teilchen auf der Empfangsschicht kann 0,3 g/m² bis 5 g/m², vorzugsweise 0,5g/m² bis 3g/m², besonders bevorzugt 0,8 bis 1,5 g/m², betragen.

Die im Vergleich zum Stand der Technik verringerte Menge an eingesetzten thermoplastischen Teilchen hat den Vorteil, dass weder eine Beeinträchtigung der Druckqualität noch der Transferqualität erfolgt.

Die Farbempfangsschicht und die Haftpolymerteilchen werden vorzugsweise durch Auftrag von wässrigen Streichmassen bzw. Dispersionen auf den Papierträger aufgebracht, wobei alle in der Papierindustrie üblichen Auftragsverfahren verwendet werden können. Bevorzugt wird ein Auftrag mittels Blade, Rakel, Filmpresse oder durch Curtain-Coating. Besonders bevorzugt ist ein mehrlagiges Curtain-Coating-Verfahren. Dabei werden gleichzeitig die Empfangsschicht für den Ink-Jet-Druck und die Schicht mit thermoplastischen Teilchen auf den Träger bzw. die Empfangsschicht aufgebracht. Dadurch kann das Material einfach gefertigt werden, und über das Auftragsgewicht der zweiten Schicht, die die thermoplastischen Teilchen enthält, kann die Haftkraft exakt eingestellt werden, ohne dabei die Druckqualität zu beeinträchtigen.

Die Streichmassen können weitere übliche Zusatzstoffe wie Netzmittel, Verdicker, Rheologiehilfsmittel, Farbstoffe und optische Aufheller enthalten.

Die Barriereschicht zeichnet sich durch eine geringe Durchlässigkeit für Luft und Gase sowie für Wasserdampf aus. Die Luftdurchlässigkeit der Barriereschicht, gemessen nach Bendtsen, ist kleiner als 100 ml/min, bevorzugt kleiner als 25 ml/min. Die Barriereschicht enthält vorzugsweise eine oder mehrere polymeren Verbindungen. In einer Ausführungsform der Erfindung enthält die Barriereschicht einen oder mehrere thermoplastische Polymere, wobei hochschmelzende thermoplastische Polymere wie Polyester oder Polymethylpenten besonders bevorzugt sind. In dieser Ausführungsform kann die Barriereschicht durch das Schmelzextrusions-Beschichtungsverfahren aufgetragen werden.

In einer besonders bevorzugten Ausführungsform der Erfindung wird die Barriereschicht durch Auftragen einer wässrigen Lösung oder einer wässrigen Dispersion eines oder mehrerer wasserlöslicher oder in Wasser dispergierter filmbildender Polymere gebildet. Bevorzugte Polymere sind Styrol-Copolymere, Polyvinylalkohole oder Polyvinylacetat. In einer weiteren bevorzugten Ausführungsform der Erfindung enthält die Barriereschicht auf nachwachsenden Rohstoffen basierende Polymere, wie Stärke, modifizierte Stärke und/oder Cellulosederivate, beispielsweise Carboxymethylcellulose (CMC).

Das Auftragsgewicht der Barriereschicht beträgt vorzugsweise 1 g/m² bis 40 g/m², besonders bevorzugt 2 g/m² bis 20 g/m².

Das erfindungsgemäße Transfermaterial eignet sich insbesondere auch zur Übertragung eines Druckbilds auf eine Oberfläche, die aus Polyestergewebe, Polyestervlies, einer mit einer Polyesterschicht beschichteten Oberfläche oder einer Polyesteroberfläche ausgewählt ist.
**Fig. 1** zeigt schematisch einen Querschnitt durch ein erfindungsgemäßes mikroporöses Transferpapier. Dabei bezeichnet 1 einen Träger aus Papier. Die poröse bzw. mikroporöse Farbempfangsschicht 2 für den Inkjet-Druck enthält ein Bindemittel und ein anorganisches Pigment. Auf der Farbempfangsschicht 2 ist eine Schicht 3 mit thermoplastischen Haftpolymerteilchen angeordnet.
**Fig. 2** zeigt eine weitere Ausführungsform des erfindungsgemäßen Transferpapiers, bei dem auf der den Haftpartikeln und der Farbempfangsschicht gegenüberliegenden Seite des Trägerpapiers und damit an der Rückseite des Trägers eine Barriereschicht 4 angeordnet ist.
**Fig. 3** ist ein Rasterelektronenmikroskop-Bild und zeigt den mit einer Rasierklinge durchgeführten Querschnitt eines erfindungsgemäßen Transferpapiers entsprechend Fig. 1. In dem Rasterelektronenmikroskop-Bild (Gerät Hitachi SU 3500, 1.500fache Vergrößerung, 15,0 kV, BSE Detektor) sind die Papierfasern und die Haftpolymerkügelchen dunkler (grau) dargestellt als die Calciumcarbonat-Pigmentteilchen (hell). Fig. 3 zeigt deutlich, dass sich die Haftpolymerteilchen auf der Empfangsschicht befinden und nicht in der Haftschicht verteilt sind.

Die folgenden Beispiele und Prüfungen dienen der weiteren Erläuterung der Erfindung.

### BEISPIELE

### 1. Herstellung eines Trägerpapiers

Zur Herstellung des Trägerpapiers wurde ein Eukalyptus-Zellstoff eingesetzt. Zur Mahlung wurde der Zellstoff als etwa 5 %ige wässrige Suspension (Dickstoff) mit Hilfe eines Refiners auf einen Mahlgrad von 26 °SR gemahlen. Die Konzentration der Zellstofffasern im Dünnstoff betrug 1 Gew.-%, bezogen auf die Masse der Zellstoffsuspension. Dem Dünnstoff wurden weitere Zusatzstoffe zugesetzt wie ein neutrales Leimungsmittel Alkylketendimer (AKD) in einer Menge von 0,23 Gew.-%, Nassfestmittel Polyamin-Polyamid-Epichlorhydrinharz (Kymene®) in einer Menge von 0,60 Gew.-%, Stärke (C-Bond HR 35845) in einer Menge von 1,0 Gew.-% und ein natürliches gemahlenes CaCO₃ in einer Menge von 15 Gew.-%. Die Mengenangaben beziehen sich auf die Zellstoffmasse.

Der Dünnstoff, dessen pH-Wert auf etwa 7,5 eingestellt wurde, wurde vom Stoffauflauf auf das Sieb der Papiermaschine gebracht, worauf die Blattbildung unter Entwässerung der Bahn in der Siebpartie der Papiermaschine erfolgte. In der Pressenpartie erfolgte die weitere Entwässerung der Papierbahn auf einen Wassergehalt von 60 Gew.-%, bezogen auf das Bahngewicht. Die weitere Trocknung erfolgte in der Trockenpartie der Papiermaschine mit beheizten Trockenzylindern. Es entstand ein Rohpapier mit einem Flächengewicht von 90 g/m², einem Füllstoffgehalt von 10 Gew.-% und einer Feuchte von etwa 5,5%.

Das Rohpapier wird auf beiden Seiten in einer Leimpresse mit Stärkelösung, enthaltend 3 Gew.-% C-Film 05731-Stärke der Firma Cargill und Wasser oberflächengeleimt. Der Stärkeauftrag beträgt auf beiden Seiten zusammen etwa 1,5 g/m². Nach dem Stärkeauftrag wird das Trägerpapier nochmals getrocknet und geglättet. Das so erhaltene Trägerpapier hat eine Luftdurchlässigkeit, gemessen nach der Bendtsen-Methode gemäß DIN 53120-1, von 700 ml/min.

### 2. Herstellung einer Streichmasse für die Farbempfangsschicht

Zu 441 g einer verdünnten Dispersion von gefälltem Calciumcarbonat (Precarb® 800 der Firma Schaefer Kalk) mit einem Feststoffgehalt von 48 Gew.-% werden 557g einer wässrigen 9,5 Gew.-% Lösung eines teilverseiften Polyvinylalkohols (Mowiol® 18-88 der Firma Kuraray) zugegeben und die Mischung dabei mit einem Dissolver-Rührer vermischt. Danach wird 0,5 g Netzmittel Surfynol® 440 der Firma Air Products zugemischt. Die erhaltene Streichmasse hat einen Feststoffgehalt von 26,6 Gew.-%, eine Viskosität von 150 mPas,einen pH-Wert von 7,5 und eine Oberflächenspannung von 36 mN/m.

### 3. Herstellung einer Streichmasse mit thermoplastischen Teilchen

Eine Dispersion von Polyolefinteilchen (HYPOD 2000, Hersteller Dow Chemical Company) wird mit Wasser auf einen Feststoffgehalt von 48 Gew.-% verdünnt. Die Glasübergangstemperatur der Polyolefinteilchen (Haftpolymerteilchen) in der Dispersion beträgt -26°C. , der mittlere Partikeldurchmesser dieser Haftpolymerteilchen beträgt etwa 1 µm. Ferner werden der Dispersion 4 Gew.-% Surfynol® 440 der Firma Air Products zugegeben. Die Viskosität der erhaltenen Streichmasse beträgt 50 mPas, die Oberflächenspannung 33 mN/m und der pH-Wert 9,9. Die Streichmasse mit den thermoplastischen Teilchen wird durch das Curtain-Coating-Verfahren zusammen mit Farbempfangsschicht als wässrige Dispersion aufgetragen.

### 4. Herstellung einer Streichmasse für die Barriereschicht

Zu 1000 g einer wässrigen Lösung von 10 Gew.-% vollverseiftem Polyvinylalkohol (Mowiol® 28-99) werden 4g Netzmittel Surfynol® 440 der Firma Air Products zugegeben.

### 5. Vergleichsmaterial V1

Als Vergleichsmaterial V1 wird ein käufliches Transfermaterial mit einer Release- und Sperrschicht (Transjet Sportsline 9310 - 100 g/m²) verwendet. Dieses Vergleichsmaterial hat eine auf dem Textil haftende, aber nicht poröse Beschichtung auf der Druckseite (Industriebenchmark bezüglich Haftung).

### 6. Vergleichsmaterial V2

Als Vergleichsmaterial V2 wird ein käufliches Transfermaterial mit einer mikroporösen Farbempfangsschicht (Transjet Boost 8340; 85g/m²) verwendet. Dieses Vergleichsmaterial V2 hat eine schnell trocknende, aber nicht haftendende Transferschicht (Industriebenchmark bezüglich Trocknung).

### 7. Herstellung des Vergleichsmaterials V3

Als Vergleichsmaterial V3 dient ein Laborprodukt nach der Strichrezeptur des Beispiels 1 in der DE 10 2014 116550 A1, nämlich thermoplastische Teilchen in einer an Bindemittel reichen Schicht, aufgetragen auf das unter 1. beschriebene Trägerpapier. Der Trocken-auftrag der haftenden Farbempfangsschicht beträgt 8 g/m²

### 8. Herstellung eines Transferpapiers mit Farbaufnahmeschicht, thermoplastischen Teilchen und Trägerpapier (Erfindung E1)

Auf das Trägerpapier aus Beispiel 1 wird gleichzeitig die Streichmasse für die Farbaufnahmeschicht (Beispiel 2) und die Streichmasse für die thermoplastischen Teilchen (Beispiel 3) aufgetragen, wobei die thermoplastischen Teilchen oben (auf der dem Trägerpapier abgewandten Seite) aufliegen.. Der Trocken-Auftrag der Farbaufnahmeschicht aus Beispiel 2 beträgt 12 g/m² und der der Haftpartikel aus Beispiel 3 beträgt 1 g/m².

### 9. Herstellung eines Transferpapiers mit Farbaufnahmeschicht, thermoplastischen Teilchen. Barriereschicht auf der Rückseite und Trägerpapier (Erfindung E2)

Es wird auf das unter Erfindung 1 hergestellte Transferpapier zusätzlich die Streichmasse aus Beispiel 4 mit einer Rakel aufgetragen und getrocknet. Der Trockenauftrag betrug 5 g/m² und die Streichmasse wurde auf der der Farbaufnahmeschicht und den thermoplastischen Teilchen gegenüberliegenden Seite des Trägerpapiers aufgetragen.

### 10. Prüfverfahren

Die erhaltenen Transfermaterialien wurden mit einem Farbbild bedruckt, dabei wurde der Inkjet-Drucker EPSON WP4015 mit Sublimations-Farbtinten Sublijet IQ der Firma Sawgrass verwendet.

Die Trocknung nach dem Inkjet-Druck wurde mit zwei Testmethoden bewertet:
a) Schmiertest (smearfastness): Nach definierter Zeit (frisch, 30sec, 1min, 3min, 5min) wird mit dem Finger über 4 Vollfarb-Druckfelder in den Farben Cyan, Magenta, Gelb und Schwarz gestrichen und das Verschmieren der Farben bewertet.
b) Abklatschtest: Die bedruckten Vollfarbflächen CMYK werden unmittelbar nach dem Druck mit der Rückseite eines zweiten Blatts des Transfermaterials in direkten Kontakt gebracht und mit einer 5kg Walze (Cobb-Walze) angedrückt. Anschließend wird visuell bewertet, wieviel Farbe auf die Rückseite des zweiten Blatts übergegangen ist.

Transfer des gedruckten Bilds auf ein Textilgewebe durch Sublimation:
In einer Transferpresse Rotex Autoswing X der Firma Sefa wird die Bildseite des bedruckten Transfermaterials in Kontakt mit einem gewirkten Polyesterstoff (Sporttrikot 140 g/m² der Firma A. Berger, Art.-Nr. 4245-3) gebracht, auf die Rückseite des Transfermaterials wird zusätzlich ein Blatt Bürokopierpapier mit einem Flächengewicht von 80 g/m² zur Bewertung des Farbdurchschlags eingelegt. Bei einer Temperatur von 200°C wird 30 Sekunden lang ein Anpressdruck der Stufe 30 nach der Höhenindikator-Skala der Presse ausgeübt. Danach werden das Gewebe und das Kopierpapier von dem Transfermaterial getrennt.

Die Druckschärfe wird visuell und mit einem Mikroskop sowohl auf dem Transfermaterial vor dem Bildübertrag als auch nach dem Sublimations-Übertrag auf dem Gewebe bewertet.

Die Farbdichte wird für die Vollfarbfelder CMYK mit einem Spektralphotometer SpectroEye der Firma X-rite gemessen.

Der Farbdurchschlag wird visuell aufgrund der beim Sublimations-Übertragungs-vorgang auf das rückseitig eingelegte Kopierpapier übertragenen Farbe bewertet.

Das Haftvermögen des bedruckten Sublimationspapiers an einem textilen Material nach dem Transferdruck in der Transferpresse wird derart bestimmt, dass nach dem Transferprozess das Textil händisch von dem Papier in einem Winkel von 90° bis 120°getrennt wird. Dabei wurden folgende Noten analog DE 10 2014 116550 A1 vergeben:
Note 1: Muster klebt deutlich am Textil.
Note 2: Muster klebt leicht am Textil.
Note 3: Muster klebt sehr leicht am Textil.
Note 4: Muster klebt nicht am Textil.
Note 5: Ein Ablösen ist nur unter Beschädigung des Musters möglich.
Note 6: Ein Ablösen ist nur unter Zerstörung des Musters möglich.

### 11. Prüfergebnisse (Prüfmethoden und Prüfausrüstung) für V1, V2, V3, E1 und E2

| | V1 | V2 | V3 | E1 | E2 |
|---|---|---|---|---|---|
| Luftdurchlässigkeit | < 25 ml/min | < 25 ml/min | 120 ml/min | 355 ml/min | < 25 ml/min |
| (Bendtsen, DIN 53120-1 Ausgabe 1998-06) | | | | | |
| Trocknung | --- | ++ | - | +++ | +++ |
| (Mittelwert aus Schmierfestigkeit und Abklatsch) | | | | | |
| Druck-Linienschärfe | + / ++ | + / ++ | + / ++ | +++ /+++ | +++ /+++ |
| Vor und nach dem Sublimations-Transfer auf das Gewebe | | | | | |
| Übertragene Farbdichte | ++ | ++ | ++ | ++ | +++ |
| Farbdurchschlag zur Rückseite | +++ | ++ | + | - | +++ |
| Textilhaftung | Note 1 | Note 4 | Note 1 | Note 1 | Note 1 |
| | (Muster klebt deutlich am Textil) | (Muster klebt nicht am Textil) | (Muster klebt deutlich am Textil) | (Muster klebt deutlich am Textil) | (Muster klebt deutlich am Textil) |

Die Prüfergebnisse der Tabelle zeigen, dass die erfindungsgemäßen Transfermaterialien ein sehr gutes Trocknungsverhalten nach dem Inkjet-Druck aufweisen, eine hohe Linienschärfe auch in dem auf das Gewebe übertragenen Bild zeigen, den Sublimationsfarbstoff bei dem Sublimationsübertagungsvorgang im hohen Maße an das Gewebe übertragen und zusätzlich eine exzellente Textilhaftung aufweisen (E1). Hierbei ist hervorzuheben, dass die Tintentrocknung von E1 der von V3 weit überlegen ist und sogar die von V2 übersteigt. Somit wird die Textilhaftung von V1 mit der Tintentrocknung von V2 erreicht, was durch den bisherigen Stand der Technik nicht möglich war. Durch das zusätzliche Aufbringen einer Barriereschicht (E2) entsteht ein Produkt, das in allen wesentlichen Qualitätseigenschaften für Sublimationspapiere hervorragende Eigenschaften zeigt. Im Falle der Verwendung einer Barriereschicht (E2) wird nur sehr wenig Farbstoff durch die Rückseite abgeben. Dabei kann die Barriereschicht sowohl auf der Rückseite als auch auf der Oberseite des Trägerpapiers angeordnet sein. Durch das Aufbringen der Barriereschicht auf die Rückseite entsteht eine noch höhere Trocknungsleistung, da zusätzlich die Wasseraufnahmefähigkeit des Trägerpapiers genutzt werden kann.

## Patentansprüche

1. Transfermaterial für das Farbstoff-Sublimationsübertragungsverfahren eines Inkjet-Druckbilds, umfassend einen Träger und eine Pigment und Bindemittel enthaltende Farbaufnahmeschicht auf der Vorderseite des Transfermaterials, **dadurch gekennzeichnet, dass** die Farbaufnahmeschicht porös ist und auf der Farbaufnahmeschicht thermoplastische Teilchen angeordnet sind, wobei die poröse Farbaufnahmeschicht mit den darauf angeordneten thermoplastischen Teilchen zusammen eine Luftdurchlässigkeit nach Bendtsen von grösser als 100 ml/min aufweist und wobei die thermoplastischen Teilchen einen Durchmesser von 0,3 µm bis 5 µm und einen Schmelzpunkt von 60 °C bis 170 °C aufweisen.

2. Transfermaterial nach Anspruch 1, **dadurch gekennzeichnet, dass** der Träger ein Papierträger ist.

3. Transfermaterial nach Anspruch 1 oder 2, **dadurch gekennzeichnet, dass** das Transfermaterial eine Barriereschicht enthält, die entweder auf der Rückseite des Transfermaterials oder zwischen Träger und poröser Farbaufnahmeschicht angeordnet ist.

4. Transfermaterial nach Anspruch 3, **dadurch gekennzeichnet, dass** die Barriereschicht auf der der Farbaufnahmeschicht abgewandten Seite des Papierträgers angeordnet ist.

5. Transfermaterial nach einem der Ansprüche 3 oder 4, **dadurch gekennzeichnet, dass** Barriereschicht eine Luftdurchlässigkeit nach Bendtsen von kleiner als 100 ml/min, insbesondere kleiner als 50 oder 25ml/min, aufweist.

6. Transfermaterial nach einem der Ansprüche 1 bis 5, **dadurch gekennzeichnet, dass** die Oberfläche der Farbaufnahmeschicht anionisch geladen oder neutral ist.

7. Transfermaterial nach einem der Ansprüche 1 bis 6, **dadurch gekennzeichnet, dass** die Farbaufnahmeschicht einen pH-Wert an der Oberfläche von mindestens 7,0 aufweist.

8. Transfermaterial nach einem der Ansprüche 1 bis 7, **dadurch gekennzeichnet, dass** die Farbaufnahmeschicht ein Pigment, ausgewählt aus Calciumcarbonat, Kaolin oder Silica, enthält.

9. Transfermaterial nach einem der Ansprüche 3 bis 8, **dadurch gekennzeichnet, dass** die Barriereschicht ein wasserlösliches Polymer enthält.

10. Transfermaterial nach einem der Ansprüche 3 bis 9, **dadurch gekennzeichnet, dass** die Barriereschicht ein Flächengewicht von 2 g/m² bis 20 g/m² aufweist.

11. Transfermaterial nach einem der Ansprüche 1 bis 10, **dadurch gekennzeichnet, dass** das Flächengewicht der Farbaufnahmeschicht 3 g/m² bis 30 g/m² beträgt.

12. Transfermaterial nach einem der Ansprüche 1 bis 11, **dadurch gekennzeichnet, dass** das Flächengewicht der thermoplastischen Teilchen auf der Farbempfangsschicht 0,3g/m² bis 5g/m², insbesondere 0,5 bis 3 g/m², besonders bevorzugt 0,8 bis 1,5 g/m² beträgt.

13. Verfahren zur Übertragung eines Bilds durch Sublimation auf ein Empfangsmaterial, **dadurch gekennzeichnet, dass** man ein Transfermaterial nach einem der Ansprüche 1 bis 12 mit einem Bild durch das Ink-Jet-Druckverfahren bedruckt und das Bild durch Sublimation auf die Oberfläche eines Empfangsmaterials überträgt.

14. Verfahren nach Anspruch 13, **dadurch gekennzeichnet, dass** die Oberfläche des Empfangsmaterials ausgewählt ist aus Polyestergewebe, Polyestervlies, einer mit einer Polyesterschicht beschichteten Oberfläche oder einer Polyesteroberfläche.

## Claims

1. Transfer material for the dye-sublimation transfer process of an inkjet print image, wherein the transfer material comprises a support and an ink-receiving layer containing pigment and binder on the front face of the transfer material, **characterized in that** the ink-receiving layer is porous and contains thermoplastic particles, whereby the porous ink-receiving layer with the thermoplastic particles thereon has an air permeability greater than 100 ml/min according to the Bendtsen method, and whereby the thermoplastic particles have a diameter of 0.3 µm to 5 µm and a melting point of 60°C to 170°C.

2. Transfer material according to Claim 1, **characterized in that** the support is a paper support.

3. Transfer material according to Claim 1 or 2, **characterized in that** the transfer material includes a barrier layer either on the reverse of the transfer material or between the carrier/transfer substrate and the porous ink-receiving layer.

4. Transfer material according to Claim 3, **characterized in that** the barrier layer is arranged on the side of the paper substrate facing away from the ink-receiving layer.

5. Transfer material according to one of Claims 3 or 4, **characterized in that** the air permeability of the barrier layer according to the Bendtsen method is less than 100 ml/min, in particular less than 50 ml/min or 25 ml/min.

6. Transfer material according to one of Claims 1 to 5, **characterized in that** the surface of the ink-receiving layer is negatively charged or neutral.

7. Transfer material according to one of Claims 1 to 6, **characterized in that** the ink-receiving layer has pH value of at least 7.0 on the surface.

8. Transfer material according to one of Claims 1 to 7, **characterized in that** the ink-receiving layer contains a pigment selected from calcium carbonate, kaolin or silica.

9. Transfer material according to one of Claims 3 to 8, **characterized in that** the barrier layer contains a water-soluble polymer.

10. Transfer material according to one of Claims 3 to 9, **characterized in that** the barrier layer has a grammage of 2 g/m² to 20 g/m².

11. Transfer material according to one of Claims 1 to 10, **characterized in that** the ink-receiving layer has a grammage of 3 g/m² to 30 g/m².

12. Transfer material according to one of Claims 1 to 11, **characterized in that** the grammage of the thermoplastic particles on the ink-receiving layer is 0.3 g/m² to 5 g/m², in particular 0.5 g/m² to 3 g/m², and particular preferred 0.8 g/m² to 1.5 g/m².

13. Method for transferring an image to a receiving material by means of sublimation, **characterized in that** an inkjet image is printed onto a transfer material according to one of Claims 1 to 12 and the said print image is transferred onto the surface of a receiving material by sublimation.

14. Method according to Claim 13, **characterized in that** the surface of the receiving material is composed of polyester fabric, polyester fleece, a surface coated with a polyester layer or a polyester surface.

## Revendications

1. Matériau de transfert pour le procédé de transfert par sublimation d'encre d'une imprimante à jet d'encre, comprenant un support et une couche de réception d'encre contenant un pigment et un liant sur la a face avant du matériau de transfert, **caractérisé en ce que** la couche de réception d'encre est poreuse et des particules thermoplastiques sont disposées sur la couche de réception d'encre, où la couche de réception d'encre poreuse avec les particules thermoplastiques sur celle-ci présentent ensemble, une perméabilité à l'air selon Bendtsen supérieure à 100 ml/min et où les particules thermoplastiques présentent un diamètre situé dans l'intervalle allant de 0,3 µm à 5 µm et un point de fusion allant de 60°C à 170°C.

2. Matériau de transfert selon la revendication 1, **caractérisé en ce que** le support est un support en papier.

3. Matériau de transfert selon la revendication 1 ou 2, **caractérisé en ce que** le matériau de transfert comprend une couche de barrière, qui est appliquée sur le dos du matériau de transfert ou entre le support et la couche de réception poreuse.

4. Matériau de transfert selon la revendication 3, **caractérisé en ce que** la couche de barrière est appliquée sur la face opposées à la couche de réception du support en papier.

5. Matériau de transfert selon la revendication 3 ou 4, **caractérisé en ce que** la couche de barrière présente une perméabilité à l'air selon Bendtsen, inférieure à 100 ml/min, en particulier inférieure à 50 ou 25 ml/min.

6. Matériau de transfert selon l'une quelconque des revendications 1 à 5, **caractérisé en ce que** la surface de la couche de réception est chargée anioniquement ou neutre.

7. Matériau de transfert selon l'une quelconque des revendications 1 à 6, **caractérisé en ce que** la couche de réception présente un pH de surface d'au moins 7,0.

8. Matériau de transfert selon l'une quelconque des revendications 1 à 7, **caractérisé en ce que** la couche de réception contient un pigment, choisi parmi le carbonate de calcium, le kaolin ou la silice.

9. Matériau de transfert selon l'une quelconque des revendications 3 à 8, **caractérisé en ce que** la couche de barrière contient un polymère soluble dans l'eau.

10. Matériau de transfert selon l'une quelconque des revendications 3 à 9, **caractérisé en ce que** la couche de barrière présente un poids surfacique situé dans l'intervalle allant de 2 g/m² à 20 g/m².

11. Matériau de transfert selon l'une quelconque des revendications 1 à 10, **caractérisé en ce que** le poids surfacique de la couche de réception se situe dans l'intervalle allant de 3 g/m² à 30 g/m².

12. Matériau de transfert selon l'une quelconque des revendications 1 à 11, **caractérisé en ce que** le poids surfacique des particules thermoplastiques sur la couche de réception se situe dans l'intervalle allant de 0,3 g/m² à 5 g/m², en particulier de 0,5 à 3 g/m², de manière particulièrement préférée de 0,8 à 1,5 g/m².

13. Procédé pour le transfert d'une image par sublimation sur un matériau de réception, **caractérisé en ce que** l'on imprime une image sur un matériau de transfert selon l'une quelconque des revendications 1 à 12 par le procédé d'impression par jet d'encre, et l'image est transférée par sublimation sur la surface d'un matériau de réception.

14. Procédé selon la revendication 13, **caractérisé en ce que** la surface du matériau de réception est choisie parmi un tissu polyester, un voile polyester, une surface enduite d'une couche en polyester ou une surface de polyester.
